# FASCICULE DE BREVET EUROPEEN

(11) **EP 0 065 053 B1**
(45) Date de publication et mention de la délivrance du brevet: **07.05.1986**
(21) Numéro de dépôt: 81400795.1
(22) Date de dépôt: 20.05.1981
(51) Int. Cl.: G03C 1/60, G03C 1/52

(54) **Matériau diazotype développable par la vapeur, l'eau ou la chaleur**
Wärme-, wasser- oder dampfentwickelbares Diazotypiematerial
Diazotype material to be developed by heat, water or vapour

(43) Date de publication de la demande: 24.11.1982
(73) Titulaire: INTERNATIONAL DIAZO CHAPEL et Cie Société dite, F-73000 Bassens (FR)
(72) Inventeur: Schaeffer, André, F-92500 Rueil (FR); Wagner, Antoine, F-73000 Chambery (FR)
(74) Mandataire: Lavoix, Jean

## Description

On connaît actuellement des produits héliographiques développables par la chaleur. Ils donnent d'excellents résultats, mais présentent quatre inconvénients :
1) Ils nécessitent une machine adaptée à leur mode de développement.
2) Ils ne résolvent pas entièrement le problème de la pollution, une certaine odeur d'ammoniac (qui se forme au cours du développement thermique) restant perceptible.
3) Leur stabilité avant emploi est plus faible que celle des produits diazotypes ordinaires par suite de leur tendance à former spontanément le colorant azoïque normalement produit seulement au cours des développements thermiques.
4) Certains d'entre eux donnent des tirages « concaves ou même roulent sur eux-mêmes peu de temps après leur traitement, par suite de l'absorption d'humidité par les produits chimiques nécessaires au développement thermique.

Le brevet FR-A-1 481 966 a pour objet une feuille copiante héliographique diazoïque thermodévelop- pable, comprenant un support et sur l'une des faces de celui-ci une couche photosensible, déposée sous la forme d'une couche aqueuse, contenant au moins un composé diazoïque stabilisé par un acide, caractérisé en ce qu'il comporte au moins une couche développatrice, déposée sous la forme d'une couche de solvant organique, renfermant au moins un des éléments d'un mélange développant contenant au moins un sel acide faible et de base forte et un acide moins volatil que l'acide du sel précédent. La couche développatrice peut contenir des additifs tels que des liants, des cires et des composés d'inclusion. La couche photosensible peut contenir des agents liants réglant la pénétration de la couche développatrice. Cependant le développement s'effectue à 90-115 °C, en particulier 100-110 °C, et on ne parvient pas à éliminer les quatre inconvénients énoncés ci-dessus.

a) Un des buts de l'invention est la réalisation de produits diazotypes papier, calque et fils utilisables aussi bien dans les machines à développement thermique que dans celles « semi-humides », que dans celles à sec.

Dans le cas des machines à l'ammoniaque, la solution d'ammoniaque sera remplacée par de l'eau.

Dans le cas des machines semi-humides, le révélateur sera remplacé par de l'eau ou tout simplement éliminé si la machine comporte une section de séchage. Dans ce cas, le développement sera purement thermique.

Certaines machines « à sec ne seront pas en mesure de développer les produits ci-dessus, notamment dans le cas où le chauffage de leur section de développement est notoirement en dessous de 80 °C, ou encore si elles ne comportent pas le dispositif de vaporisation de l'ammoniaque normalement utilisé, ce dispositif étant nécessaire pour vaporiser de l'eau dans le cas de l'emploi de produits selon l'invention.

b) Un autre but de l'invention est donc de proposer un dispositif simple, adaptable à ces machines, permettant le développement à la vapeur.

c) Un autre but de l'invention est l'élimination de toute odeur d'ammoniac ou d'amine au cours du traitement thermique. Cette élimination est obtenue entre autres par l'utilisation, comme agents alcalins du système de développement, de semi-hydroxydes alcalinoterreux d'acides volatils. Ces produits ont la particularité de réagir à chaud, par leur groupe OH, avec les sels d'ammonium ou d'amines pour libérer une base et de libérer simultanément un acide faible capable de se recombiner à froid avec l'excès de base pour former un sel inodore.

d) Un autre but de l'invention est de fournir des produits diazotypes développables à la chaleur, à la vapeur ou à l'eau, d'une stabilité avant emploi notoirement supérieure à celle des papiers à développement thermique actuellement connus.

e) Un autre but de l'invention est la réalisation de produits diazotypes à développement thermique, à la vapeur ou à l'eau, ne présentant pas un « tuilage » concave inacceptable.

f) Un autre but de l'invention est la réalisation de couches de développement à l'eau, à la vapeur ou thermique telles que le produit fini possède une surface brillante.

Dans ce qui suit, le terme « développable à la vapeur doit être pris dans son sens le plus large. C'est ainsi, par exemple, que certains des produits proposés nécessitent simplement d'être humectés sur leur face sensible : la quantité d'eau absorbée suffit absolument pour que, au cours du séchage à température ambiante, le colorant azoïque recherché se forme avec un excellent rendement.

Dans ces conditions, la réaction de développement prendra de 10 à 15 minutes. Elle est très accélérée bien entendu si, après avoir soumis la feuille à un traitement à l'eau, on la sèche, comme c'est le cas dans les machines dites « semi-humides ». Dans ce cas, le développement demandera quelques secondes seulement.

Les produits diazotypes à développement thermique actuellement connus opèrent à partir d'un système chimique contenu dans la face du support opposée à celle de la couche photosensible. Le développement thermique se fait à 110 °C, demande environ 10 secondes et produit de l'ammoniac. Ce gaz traverse le support et va former le colorant azoïque dans la couche se trouvant sur le recto du support. Il s'ensuit que ce gaz doit être très bien bloqué dans la section de développement de la machine, sous peine de le voir se perdre, ceci réduisant le pouvoir de développement. De fait, le simple chauffage d'une feuille de ce type à l'air libre n'amène la formation que d'une quantité très faible de colorant, l'ammoniac s'échappant avant d'avoir eu la possibilité de faire augmenter suffisamment le pH de la couche sensible pour produire le colorant recherché.

On comprendra donc qu'un tel produit est absolument inadapté au but poursuivi par la présente invention, qui est de réaliser des produits diazotypes développant sur des machines prévues pour d'autres modes de développement.

En d'autres termes, les produits objets de l'invention doivent développer complètement à 80-90 °C en présence d'humidité, sans qu'un contact étanche soit réalisé entre le support et la source de chaleur.

Ceci est à la fois une condition indispensable et une différence essentielle avec les produits thermiques actuellement connus.

Les réactions aboutissant au type de développement recherché sont obtenues par l'action de la température, de l'humidité ou des deux, sur un ensemble de produits chimiques contenus dans une ou plusieurs couches.

Le principe de développement consistant à faire réagir un sel d'ammonium ou d'amine avec un sel alcalin pour libérer de l'ammoniac ou une amine est connu en soi. Il a été décrit notamment dans le brevet français 1.127.337, abandonné entre-temps, et ne fait donc pas partie des revendications de la présente invention.

Un tel système peut être représenté par l'équation suivante :

L'ammoniac et l'eau formés développent l'image diazoïque. Des sels d'amines peuvent également être utilisés.

L'objet de l'invention est l'utilisation d'un ensemble de facteurs physicochimiques englobant de nombreux produits non décrits dans la littérature permettant d'obtenir des produits diazotypes stables avant l'emploi, utilisant le principe ci-dessus pour obtenir le développement tel que précisé plus haut.

La liste qui suit rassemble les facteurs ayant une influence prépondérante pour l'obtention de produits selon l'invention :
1) La disposition des couches réactives.
2) La présence, la nature et la disposition des produits empêchant l'interpénétration des couches.
3) La présence de substances empêchant le lavage du sel de diazonium par la couche aqueuse que l'on lui superpose.
4) La présence de sels d'acide ou de composés d'inclusions d'acides, capables d'absorber à température ambiante, l'humidité et les bases éventuellement produites, pour former un sel stable les restituant ou non au cours du développement.
5) L'emploi de sels symétriques ou asymétriques de l'éthylène diamine, de la diéthylène-triamine, de la triéthylène-tétramine, de l'hexaméthylène-diamine, donnant avec certains sels d'ammonium ou d'amine des mélanges à point de fusion réduit ainsi qu'un développement sans contact amélioré par suite de leur volatilité plus faible.
6) L'utilisation comme produits de stabilisation de la couche photosensible, d'acides incapables de migrer dans les couches adjacentes.
7) L'utilisation de couches dorsales freinant la pénétration d'humidité par le dos du support et absorbant l'alcalinité qui peut être présente.
8) La séparation des produits réactionnels au moyen de pigments inertes.
9) La présence, dans la couche externe, d'une cire hydrophobe fusible à la température de développement, ou d'un mélange de cires contenant au moins une telle cire.
10) L'utilisation, comme accélérateur de développement, de plastifiants liquides à la température de développement, utilisés comme composés solides d'inclusion, le plastifiant étant libéré uniquement au moment du développement.
11) L'emploi au moins partiel, comme agents alcalins de développement et de désodorisation, de dérivés alcalino-terreux mi-oxydes, mi-sels.
12) L'utilisation de sels d'acides faibles volatils pouvant donner lors du développement une réaction de précipitation avec l'acide fort de stabilisation de la couche photosensible, réaction libérant un acide faible volatil servant à absorber les odeurs résiduelles.
13) L'emploi du ou des copulants dans une couche autre que celle qui contient le sel de diazonium. La réunion de ces produits pour la production de colorants azoïques se fera seulement au moment du développement: On augmente ainsi considérablement la stabilité du système avant emploi.

Cet ensemble de conditions sera dorénavant appelé «la liste...

De façon générale, de bons produits selon l'invention sont obtenus si au moins les facteurs n°^{S} 1, 2, 6 et 9 et, au choix, deux à sept des autres sont utilisés correctement et simultanément.

L'invention a pour objet un matériau diazotype développable à l'eau ou à la vapeur d'eau comprenant un support portant une pré-couche et une couche superficielle de :
a) une couche diazotype à deux constituants sensible à la lumière contenant un composé diazo sensible à la lumière, un constituant de couplage capable de se coupler avec ledit composé diazo pour former une matière colorante, et
   - comme agent de stabilisation un acide non migrant,
b) au moins une couche d'un système de développement à deux constituants déposé sur la couche sensible à la lumière ou au dos du support, l'un des constituants étant un sel d'amine ou d'ammonium stable à la chaleur, l'autre étant un sel de métal alcalin, et
   - des cires fondantes au cours du développement et agissant comme véhicules pour favoriser ledit développement,
   - des liants pour chaque constituant du système de développement, et éventuellement,
   - des accélérateurs de développement, des composés d'inclusion retenant un acide et des plastifiants,

la couche sensible à la lumière étant déposée sous la forme d'une couche aqueuse, alors que la couche de développement la plus extérieure est déposée sous la forme d'une couche de solvant organique ; l'invention est caractérisée en ce que l'acide non migrant, stabilisant la couche sensible à la lumière vis-à-vis du précouplage, est choisi parmi un acide sulfamique N-substitué par un radical aliphatique ayant au moins 6 atomes de carbone, un dérivé monosalifié d'un polyacide avec une amine de 4 à 12 atomes de carbone, ou un sel symétrique ou asymétrique d'un ou plusieurs polyacides monosalifiés par une diamine ou polyamine.

Les explications qui suivent permettront une meilleure compréhension des principes employés pour la réalisation de l'invention :
1) Pour les points 1, 2, 3 et 5 de la liste mentionnée ci-dessus :
   1-1) Le système réactionnel comprend au moins deux produits (un sel alcalin et un sel d'ammonium et/ou d'amine) et est coulé en une seule couche, les deux produits étant utilisés sous forme de pigments broyés en présence d'un liant organique, un liant par pigment.

Les liants seront choisis de façon telle qu'ils ne soient pas miscibles (afin d'assurer la séparation des réactifs) tout en donnant une dispersion finale homogène non floculée. Cette dernière condition est essentielle, toute floculation provoquant une pénétration du liquide organique (et du liant y restant encore dissous) dans la couche adjacente, ce qui réduit la vitesse de développement.

L'exemple 1 décrit un tel système de liants. Dans cet exemple, les liants non miscibles sont représentés par la Movilith 20^{R} (Hoechst) et le Dinotal^{R} (dyno Inustrier S.A. Norvège).

D'autres mélanges du même genre sont par exemple :
- Le SAIB^{R} (Kodak) et la Dercolyte S 85^{R} (Chevassus).
- La Movilith 20^{R} et l'Uralac 36480^{R}.
- Le Solpolac 300^{R} (Cafaro) et l'Ethylcellulose 100^{R} (Hercules).
- Le Rhodopas M^{R} (Rhône Poulenc) et l'Ethylcellulose 100^{R}.
- La Movilith 50^{R} et la Dercolyte S 85^{R}.
- L'Uralac 45^{R} et l'Ethylcellulose 100^{R}.
- L'Uralac^{R} et le Paraloïd B 66^{R} (Rohm et Haas).
- Le Rhodopas M^{R} et le Paraloïd A T 10"
- Le Solpolac 10^{R} et l'Uralac 45^{R}.
- La Movilith 20^{R} et l'Alphtalat V AC 20/30^{R} (Hoescht).
- La Dercolyte S 85^{R} et le Dynomin^{R} (Dyno).

Les divers exemples décrits montrent l'emploi de certains mélanges de ce type. La couche photosensible par-dessus laquelle est coulé ce mélange contiendra des produits répulsifs empêchant toute pénétration du liquide organique de la couche réactive. Une telle pénétration, entraînant du liant dans la couche inférieure, freinerait en effet de façon considérable, au cours du développement, la réaction de neutralisation de l'acide se trouvant dans cette dernière.

Cette imperméabilisation est obtenue dans l'exemple n° 1 et celui n° 2 par la concentration élevée des sels utilisés dans la couche photosensible. Ces derniers établissent une barrière totale à la pénétration du solvant de la deuxième couche, ce qui est une des conditions de l'invention.

Les produits dits « répulsifs comprendront les sels minéraux neutres, assez solubles pour être employés dans une concentration telle que la surcouche de liquide organique ne puisse imbiber la couche les comportant.

De tels produits sont, par exemple, les halogénures alcalins et alcalino-terreux, certains sels d'ammonium stables tels NH₄Br, NH₄CI, c'est-à-dire incapables de dégager spontanément de l'ammoniac. Leur concentration peut aller jusqu'à 50 % de l'eau utilisée.

Outre ces produits, certains liants peuvent aider à cet effet. Citons :
- Les Méthylcelluloses,
- Carboxyméthylcellulose,
- Polyvinylpyrrolidones,
- Alcools polyvinyliques,
- Polyacrylates de sodium et d'ammonium,
- Les gommes naturelles, etc.

1-2) Dans le cas où le système de développement est coulé en deux couches par-dessus la couche photosensible, la première pourra très bien être à base d'eau. Dans ce cas, l'agent répulsif pourra être le sel d'ammonium ou d'amine (ou les deux) servant au développement.

La couche aqueuse comportera aussi, éventuellement, un produit tel qu'un thiocyanate précipitant le sel de diazonium de la couche photosensible, l'empêchant ainsi d'être « lavé ».

Le coulage et le séchage d'une telle couche ne comporte alors aucune difficulté. Ceci est décrit dans l'exemple n° 3.

La première couche de développement consiste en une solution aqueuse de sulfamate d'ammonium. Le sulfocyanure d'ammonium sert à bloquer toute solubilisation du sel de diazonium de la couche inférieure, en le précipitant sous une forme totalement insoluble. Le rôle du phosphate monoamonique sera précisé ultérieurement, ainsi que celui de l'éthylène diamine monochlorhydrate, monoformiate.

La deuxième couche de développement consiste essentiellement en une dispersion de bicarbonate de sodium dans du toluène. Cette dispersion est obtenue par broyage au moyen de l'un des moyens actuellement connus, tels que broyeur à boulet, à sable ou à billes.

On ajoute également un liant destiné à fixer la couche organique sur la première couche de développement.

Lors du développement à la vapeur, par exemple, le sulfamate d'ammonium, l'éthylène diamine monochlorhydrate monoformate et le phosphate monoammonique se dissolvent et réagissent avec le bicarbonate de sodium pour former de l'ammoniaque et de l'éthylène diamine. Ces deux bases neutralisent le sulfate acide de la couche photosensible, ce qui provoque la formation de colorant entre le sel de diazonium et le copulant utilisé.
1-3) Le système réactionnel est coulé en une ou deux couches, au dos d'un support papier.

Ces deux cas s'apparentent aux papiers à développement thermique actuellement utilisés. Comme nous l'avons précisé, ces produits ne peuvent être utilisés pour d'autres machines que celles à développement thermique, car si le développeur n'est pas construit de façon à empêcher toute fuite d'ammoniac, le développement n'a pas lieu, le gaz s'échappant avant d'avoir pu servir à la formation de l'image.

Il était donc indiqué d'utiliser, au lieu de sels d'ammonium, des sels d'amines, avec l'espoir que leur volatilité plus faible éliminerait l'inconvénient ci-dessus. En fait, outre que de tels sels sont très hygroscopiques, ce qui en interdit l'emploi pour des raisons évidentes de stabilité, les amines produites diffusent trop lentement à travers le support du fait de leur poids moléculaire, pour être d'un emploi possible.

Or, la demanderesse a trouvé que la diamine la plus légère, l'éthylène diamine, est parfaitement adaptée aux besoins de l'invention.

Cette diamine fournit de très nombreux sels avec les acides forts. Ces sels sont stables au sens entendu ici : ils ne libèrent aucune base, même au cours d'un stockage prolongé. Ils ne sont pas hygroscopiques. Particulièrement intéressants sont certains sels asymétriques, non décrits dans la littérature et donc revendiqués également en tant que produits nouveaux. Bien entendu, l'utilisation de ces produits peut se faire également lors du coulage de couches sur le recto du produit diazotype.

En général, les points de fusion de ces substances sont plus élevés que souhaité, mais la demanderesse a trouvé que presque tous forment des eutectiques avec certains sels d'ammonium d'acides forts. On obtient ainsi des mélanges fondant aux environs de 100 °C, ce qui est plus que suffisant pour le but poursuivi qui est la libération d'éthylène diamine au cours d'une réaction thermique. Cette base diffuse facilement à travers le support et développe l'image azoïque de l'autre côté sans qu'il soit besoin d'aucun dispositif de bloquage du gaz. Un tel produit développera bien entendu dans les machines thermiques, mais aussi dans la section de séchage des machines semi-humides, ce que les papiers thermiques actuels ne peuvent faire.

Le développement à la vapeur reste possible, quoique plus lent que celui obtenu avec des couches localisées par-dessus la couche photosensible.

Si un tel système est coulé en une couche, le sel d'éthylène diamine et le sel d'ammonium seront broyés ensemble avec un liant et un liquide organique. Le sel alcalin subira le même traitement. Le mélange du tout sera coulé sur le dos ou la face d'un support papier sensibilisé.

Si le système est coulé en deux couches, la première à base d'eau contiendra le sel en solution. On y dissoudra également l'additif permettant l'obtention d'un point de fusion diminué. Après coulage et séchage, on coulera la deuxième couche contenant le sel alcalin en suspension dans un liquide organique en présence d'un liant, d'une cire et d'un accélérateur de développement. Ceci est décrit dans l'exemple n° 4.

Les sels d'éthylène diamine utilisables pour les besoins de l'invention sont par exemple les suivants (^{O}C) :

Les sels asymétriques nouveaux d'éthylène diamine sont par exemple les suivants :

L'abaissement du point de fusion (°C) obtenu à partir de certains de ces produits est le suivant :

Dans le cas où les systèmes réactionnels sont coulés par-dessus la couche photosensible, il n'est plus nécessaire que l'amine libérée diffuse à travers le support. Dans ce cas, des sels de polyamines plus lourdes peuvent être utilisés tels que les sels de l'hexaméthylène diamine, de la diéthylène triamine, de la triéthylène tétramine, etc.

Nous citons entre autres :

Les six derniers produits n'ont pas été isolés, mais utilisés en solution.

Tous ces produits donnent également des mélanges à point de fusion abaissé. Par exemple :

Tous les sels mentionnés ci-dessus se préparent de la même façon : neutralisation successive de la base par les acides à pH 6 en milieu d'eau, la concentration étant la plus élevée possible, refroidissement et précipitation par l'alcool ou l'acétone si besoin est. Filtration, lavage à l'acétone, séchage.

1-4) La couche extérieure du système de développement, qu'elle soit sur la face ou sur le dos du produit diazotype, contient une cire comme agent imperméabilisant envers l'humidité extérieure.

Il a été trouvé, en effet, que de nombreuses cires sont très bien adaptées aux besoins de l'invention. Elles sont imperméables à température ordinaire, mais fondent lors du développement et de ce fait ne gênent pas les réactions ayant lieu à ce moment.

Ces cires sont plus ou moins solubles dans les liquides organiques utilisés, ou alors elles s'y dispersent facilement.

Tous les exemples décrivent l'emploi de ces cires. Comme cires utilisables, nous citerons :
- Les Mobilwa^{R} ou Waxrex^{R} (Mobil)
- Les cires oxazoline (I M C Chemie)
- Les cires de paraffine
- La cire de Carnauba
- La cire animale
- La cire Ceresine
- La cire E L 90
- La cire d'abeilles
- La cire de Candélia
- Les cires ester (Glycochemical)
- Les Acrawax (Glycochemical).

Cette liste n'est nullement limitative. Bien entendu, des mélanges de cires peuvent être utilisés. Il reste souhaitable alors que l'une au moins de ces cires soit fusible à la température de développement envisagée.

L'exemple n° 8 mentionne un tel mélange. On observera que cet exemple décrit la réalisation d'un calque laqué à développement thermique. Un but accessoire du mélange décrit est de conférer au produit fini un brillant accru, ce qui est une caractéristique souhaitable des calques laqués.

1-5) La précouche, qui est en soi similaire à celles utilisées pour la réalisation des papiers dits « à sec en ce sens qu'elle contient un pigment et un liant filmogène dispersé ou dissous dans l'eau, et qu'elle est coulée sur le support papier avant la couche photosensible de façon connue en soi, peut contenir également un produit barrière aux solvants organiques ou imperméabilisant à l'eau, contribuant ainsi à réduire l'absorption d'humidité atmosphérique par la face dorsale du support.

Ceci est décrit dans l'exemple n° 3.
1-6) Des paragraphes précédents, on déduira que le produit selon l'invention peut comporter jusqu'à 5 couches, à savoir :
   - Précouche (à base d'eau)
   - Couche photosensible (à base d'eau)
   - Couche dorsale (à base d'eau, pour rétablir l'à-plat)
   - Première couche thermosensible (à base d'eau, sur le recto)
   - Deuxième couche thermosensible (à base de solvant organique, sur le recto).

Très peu de machines sont capables de réaliser en une fois une telle superposition de couches.

On peut parfaitement toutefois, et c'est l'un des buts de l'invention, réunir les deux premières couches en une seule à condition de formuler l'ensemble de façon telle que les produits de la première couche ne soient pas lavés par la seconde couche.

L'exemple n° 7 précise la façon de faire. Dans cet exemple, le lavage du sel de diazonium est empêché par le sulfocyanure de sodium de la couche suivante qui le précipite sous une forme particulièrement insoluble.

### 2) Pour les points 4, 6, 7, 8 et 9 :

L'augmentation de stabilité de l'ensemble du système est obtenue par diverses mesures qui touchent les raisons de l'instabilité des produits diazotypes à développement thermique.

Les moyens proposés par l'invention ne touchent pas à des motifs tels qu'un mauvais séchage des couches aqueuses. Il est recommandé toutefois de sécher à moins de 3 % d'eau.

Il est recommandé également de couler l'ensemble des couches en une seule fois pour éviter toute reprise intermédiaire d'humidité.

Par contre, l'invention propose une série de moyens aptes à bloquer l'action de l'humidité sur la feuille sensible, une fois l'emballage ouvert, de même qu'à réduire une telle action au cas où les normes de fabrication n'auraient pas été intégralement respectées.

L'action de l'humidité sur le produit thermique sensible est facile à comprendre.

La plus grande partie des substances chimiques actives utilisées sont solubles dans l'eau. Certaines sont hygroscopiques. Si de l'humidité est absorbée par le système, il y a solubilisation partielle, diffusion des produits, réaction produisant des substances alcalines et volatiles et finalement formation spontanée de colorant.

Un tel processus a lieu pendant le stockage si les produits diazotypes ont été mal séchés. Il a lieu aussi après ouverture des emballages au moment de l'emploi.

Les moyens suivants sont proposés pour augmenter la stabilité.
2-1) La couche dorsale aqueuse contient à la fois un acide assez fort et non volatil et une émulsion à base de silicone. La concentration de l'acide sera de 1 à 5 %. Celle de l'émulsion de silicone, de 0,5 à 2 %.

Le rôle de l'acide est de fixer toute base volatile pouvant se former sur la face de la feuille précédente dans l'emballage. Le rôle de l'émulsion de silicone est de bloquer la diffusion de l'humidité par le dos, à travers le support, vers la face, lors de l'exposition de la feuille à l'air libre avant son emploi.

Les acides non volatils utilisables sont, par exemple, l'acide tartrique, sulfamique, citrique, oxalique, etc.

Une telle protection est décrite dans l'exemple n° 1.
2-2) Les produits réactionnels sont mieux séparés, par l'emploi d'une certaine concentration de pigment inerte. De tels pigments sont, par exemple, les silices, kaolins, talcs, craies, calcites, dolomies, carbonate de calcium, sulfate de calcium ou de baryum, etc. Les concentrations peuvent varier de 20 à 100 % du produit actif. Ces agents de séparation peuvent être utilisés, que le système soit coulé en deux couches ou en une.

L'exemple n° 3 décrit une couche comportant un tel agent (sulfate de calcium).

2-3) La solubilisation et la migration sous l'influence de l'humidité de l'acide de stabilisation de la couche photosensible est réduite par l'emploi d'un acide sulfamique N-substitué par un radical aliphatique ayant au moins 6 atomes de carbone ou un dérivé monosalifié d'un polyacide avec une amine de 4 à 12 atomes de carbone, ou un sel symétrique ou asymétrique d'un ou plusieurs polyacides monosalifiés par une diamine ou polyamine.

De tels acides sont par exemple :
- L'acide N-hexylsulfamique
- Le sulfate acide d'hexylamine
- Le bisulfate acide d'hexaméthylène diamine
- Le sulfate acide, phosphate diacide d'hexaméthylène diamine
- Le sulfate acide, maléate acide d'hexaméthylène diamine
- Le sulfate acide de laurylamine
- Les bisulfate acide de diéthylène triamine
- Les bisulfate acide de triéthylène tétramine.

Ces produits ne peuvent quitter leur couche pour migrer dans celle contenant les sels alcalins, pour les neutraliser, phénomène qui est l'une des raisons de l'instabilité au stockage de certains produits thermosensibles.
2-4) L'une, l'autre ou les deux couches composant le système réactionnel comporte un ou plusieurs sels capables d'absorber à froid l'humidité et/ou l'ammoniac ou l'amine pouvant se former sous l'influence de cette humidité, en donnant un nouveau sel stable à température ambiante, mais décomposable entre 80 et 100 °C, c'est-à-dire au cours du développement, en relâchant les produits qu'il avait fixés.

De telles substances sont, par exemple, le phosphate monoammonique, le phosphate monosodique ou monopotassique, etc.

L'exemple n° 5 précise l'emploi de phosphate monosodique broyé avec du nitrate d'ammonium.

Ce produit ne réagit que très mal avec le nitrate et ce à une température bien trop élevée pour présenter un quelconque intérêt dans les systèmes de développement à la vapeur.

Par contre, à température ordinaire, il absorbe bien l'eau de l'humidité ambiante et l'ammoniac qui peut se former pour donner du phosphate monoammonique monosodique : P0₄HNaNH₄, 4 H_{P}O.

Ce produit est parfaitement stable à température ordinaire et se décompose à la fusion (98°), au cours du développement, en redonnant l'ammoniac et l'eau qu'il aura absorbés :

De la sorte, on obtient une stabilité plus grande de la feuille à l'air humide (avant emploi), sans réduction du pouvoir de développement.

L'exemple n° 3 et celui n° 4 mentionnent, dans le même but, l'emploi de phosphate monoammonique dans une couche comportant d'autres sels.

Des sels ayant également une certaine capacité d'absorption pour l'humidité et les bases volatiles mais sans présenter la même facilité de restitution, peuvent aussi être utilisés.

Tels sont par exemple : BeC1₂, BeS0₄, LiCI, ZnC1₂, LiF, ainsi que les monotartrates alcalins et les monooxalates.

Une autre façon d'appliquer ce principe est d'employer des composés d'inclusions du type urée/acide organique sous forme pigmentaire.

Sous l'action de l'humidité, le composé d'inclusion est détruit, l'acide libéré. Comme l'action de l'humidité se traduit aussi par l'apparition d'une base, cette dernière est au moins partiellement captée par l'acide en donnant un sel. Au cours du développement à chaud, ce sel est hydrolysé et relâche sa base. Le composé urée/acide sébacique de l'exemple n° 7 est utilisé dans ce but.
2-5) Dans le cas où le système de développement comporte des sels d'amines ou de polyamines, on pourra lui adjoindre, pour augmenter la stabilité, des produits capables de former à froid des composés d'inclusions stables avec ces amines (et donc de les fixer si elles se forment au cours du stockage), mais aptes à les relâcher à chaud sous l'influence de l'humidité.

De tels produits sont par exemple :
- Le tétrachlorobisphénol A (Monsanto)
- Le tétrabromobisphénol A (Dow)
- L'hexachlorophène (Sindar)
- Le bithionol (Actamer) (Monsanto)
- Le bisphénol A (Dow)
- Le 4,4'-thiobis (6-t-butyf m-crésol) (Monsanto)
- Le 2,2'-méthylène bis (4-méthyl-6-t-butylphénol) (American cyanamid).

L'exemple n° 1 décrit l'emploi d'un tel produit.

3) Le point 10 de la liste mérite une attention particulière.

La demanderesse a constaté en effet que certains plastifiants liquides accélèrent considérablement la vitesse de développement des papiers développant thermiquement ou à la vapeur, augmentant leur capacité de développer sans contact direct, et réduisent l'effet de voile donné par certains pigments. Simultanément, malheureusement, ils diminuent nettement la stabilité avant emploi des produits diazotypes. La raison en est certainement que les plastifiants liquides agissent comme solvant partiel des liants utilisés et favorisent, en tant que « véhicule •, le contact entre les produits chimiques, provoquant ainsi des réactions prématurées. Il était donc indiqué de masquer les plastifiants en question jusqu'au moment du développement.

Une nette amélioration de la stabilité est obtenue si le plastifiant est dispersé dans la précouche ou l'émulsion, mais une technique très supérieure est la suivante :
On sait que certains composés d'inclusion du type urée/plastifiant sont employés industriellement depuis une vingtaine d'années dans des systèmes de collage à chaud : à la fusion de l'urée, le composé interne (le plastifiant) est libéré pour la réaction de collage.

Il se trouve que certains composés urée/plastifiant ou thiourée/plastifiant sont particulièrement adaptés pour les produits qui nous concernent. Ce sont des solides stables, faciles à broyer. L'action de l'eau ou de la vapeur dissout l'urée ou la thiourée et libère le produit contenu dans le réseau cristallin. Ainsi, le développement est accéléré. Avant le développement, le plastifiant, caché dans un réseau cristallin solide, n'exerce aucune influence sur la stabilité du produit.

La pratique montre que seuls des plastifiants de structure linéaire entrent dans la maille cristalline de l'urée. Ceci, tout en restreignant le nombre de possibilités, laisse encore un choix immense puisque tous les alcools, esters, cétones de plus de 8 atomes de carbone, peuvent être utilisés.

La préparation de ces produits est extrêmement simple. On utilise une solution d'urée à 20 % dans le méthanol chaud et on y ajoute le plastifiant à inclure (5 g pour 25 g d'urée environ).

Le plus souvent, le produit précipite à chaud. On laisse refroidir, filtre, lave au méthanol et sèche à l'air.

En général, les produits mentionnés comportent 8 à 10 mol. d'urée/mol. de plastifiant.

Un test rapide du produit consiste à ajouter de l'eau chaude aux cristaux obtenus : l'urée ou la thiourée se dissolvent. Il surnage un liquide huileux qui n'est autre que le plastifiant.

Les composés d'inclusion suivants ont été trouvés particulièrement intéressants :
1) Urée/stéarate de butyle
2) Urée/oléate d'éthyle
3) Urée/dodécanol
4) Urée/dioctyle adipate
5) Urée/dibutyl sébacate
6) Urée/acide oléique
7) Urée/acide stéarique
8) Urée/nonyl-phénol éthoxylé
9) Urée/propylène glycol distéarate
10) Urée/éthylène glycol dipalmitate
11) Urée/glycérine monooléate
12) Urée/maléate d'hexyle
13) Urée/butyl glycol stéarate
14) Urée/éthylène glycol stéarate
15) Urée/diéthylène glycol stéarate
16) Urée/diéthylène glycol oléate
17) Urée/palmitate d'éthyle
18) Urée/palmitate de cétyle
19) Urée/diéthyladipate
20) Thiourée/dibenzoate de triéthylèneglycol
21) Thiourée/tétradécylcyclohexane
22) Thiourée/1-5 dicyclohexylpentane
23) Thiourée/1-4 dicyclohexylbutane
24) Thiourée/n-amylcyclohexane
25) Thiourée/polyéthylèneglycol 8000
26) Thiourée/polyéthylèneoxyde
27) Thiourée/polyéthylèneglycol 4000
28) Thiourée/isovalérianate de citronellyle
29) Thiourée/laurylamide.

L'utilisation de ces produits se fait sous forme de pigment, broyés de la façon habituelle, dans un liquide organique à une concentration de 50 %. On ajoute la suspension à la dispersion organique utilisée de toute façon comme couche de développement, une dose de 20 % en volume représentant une bonne moyenne.

Les exemples n°^{S} 1, 3, 5 et 8 traitent de l'emploi de ces produits.

Il convient de signaler aussi que certaines de ces substances se laissent parfaitement préparer par broyage direct en milieu de toluène, sans qu'il soit nécessaire de les isoler.

4) Le point 11 de la liste concerne l'utilisation d'agents diminuant l'odeur pendant ou après le développement.

Il est à remarquer que cette dernière est de toute façon très faible. Absolument aucune odeur n'est perceptible dans le développement à la vapeur. L'odeur au cours du développement dans les machines thermiques est pratiquement nulle elle aussi. Reste le problème des machines semi-humides. Dans ce cas, en effet, on mouille le papier avec de l'eau puis on sèche. Ou encore, on chauffe le produit à l'air libre. Si donc il y a formation d'un excès de base, cette dernière diffuse dans l'atmosphère. Pour minimiser cet inconvénient, il convient de libérer en même temps un acide faible fixant la base en excès.

Or, la demanderesse a trouvé que certains agents de développement nouveaux, les semi-hydroxydes alcalinoterreux, remplissent cette condition.

Ces hydroxydes répondent à la formule générale :
Me = métal alcalino-terreux (Ca, Sr, Ba)
R =H
   = (CH₂)ₙCH₃ avec n = 1 à 4
   = CH₂OH
   = CHOHCH₃

Ces produits, mélangés avec des sels d'ammonium (ou d'amines) appropriés, donnent des réactions thermiques du type :
1) HOCaOCO - CH₃+ NH₄X → HOCaX + CH₃COONH₄ (X = anion du sel).
2) HOCaX + NH₄X → CaX₂ + NH₃ + H₂O.

A ce stade, le produit diazotype développe.

Puis l'acétate d'ammonium se dissocie (à chaud) :

Le produit diazotype achève de se développer. Il peut rester un excès de NH₃ qui, à froid, à la sortie de la machine, se recombinera avec l'acide acétique.

L'odeur est ainsi éliminée ou très diminuée.

Certains semi-hydroxydes mentionnés sont décrits dans la littérature. D'autres sont inconnus.

Leur préparation est très simple et suit la réaction type : ou encore :

On met en suspension sous agitation l'oxyde ou l'hydroxyde alcalino-terreux considéré dans du toluène, à une concentration de 500 g pour 21 g environ.

On ajoute 1 mol. d'acide, en quelques minutes, de façon à régler la réaction qui est très exothermique. Il n'y a aucun inconvénient à laisser monter la température à 70° environ.

Dès que l'odeur de l'acide a disparu, ce qui prend de quelques minutes à une heure, on filtre, réempâte à l'acétone, filtre, sèche à 100° environ ou à l'air libre.

Les rendements sont de l'ordre de 80 à 100 %.

Aucun des produits ne possède de point de fusion inférieur à 260 °C à l'état anhydre.

La demanderesse a noté que certains des produits mentionnés peuvent être préparés à partir d'un hydroxyde et d'un anhydride d'acide d'après la réaction :

Dans ce cas, il a été remarqué que l'initiation parfois très lente de la réaction peut être catalysée par l'adjonction de quelques gouttes d'eau.

La liste suivante, non limitative, donne la constitution de quelques produits répondant aux buts de l'invention :
HO-Ca-OCOH : Monohydroxyde Monoformiate de calcium
HO-Ca-OCOCH₃: Monohydroxyde Monoacétate de calcium
HO―Ca―OCOC₂H₅ : Monohydroxyde Monopropionate de calcium
HO―Ca―OCOCH₂OH : Monohydroxyde Monoglycolate de calcium
HO-Sr-OCOH : Monohydroxyde Monoformiate de Strontium
HO―Sr―OCOCH₃ : Monohydroxyde Monoacétate de Strontium
HO―Sr―OCOCHOHCH₃: Monohydroxyde Monolactate de Strontium
HO―Ba―OCOH : Monohydroxyde Monoformiate de Baryum
HO-Ba-OCO(CH2)4CH3: Monohydroxyde Monocaproate de Baryum.

L'exemple n° 5 décrit une couche comportant un de ces produits.

5) Le point n° 12 présente également un grand intérêt. Il tire profit d'une réaction d'insolubilisation de l'acide de stabilisation pour contribuer d'une part au développement du produit diazotype, d'autre part à réduire les odeurs de bases volatiles.

Si par exemple l'acide de stabilisation de la couche photosensible est un sulfate acide, un phosphate acide ou l'acide oxalique, et que dans une des autres couches on utilise pour partie un sel alcalino- terreux d'acide volatil, alors, sous l'action de l'eau ou de la vapeur, on aura formation d'un sel insoluble, d'un acide volatil et éventuellement d'une base. Par exemple, si l'acide de stabilisation est le sulfate acide d'éthylène-diamine et le sel alcalino-terreux l'acétate de calcium, on aura les réactions :

Une partie de l'acide acétique peut se dégager pour bloquer toute base volatile éventuellement présente et en annuler l'odeur.

Une partie sera neutralisée par l'agent alcalin de développement, par exemple C0₃HK, pour donner de l'acétate de potassium, lui aussi agent de développement.

L'acétate d'éthylène diamine sera de même scindé en acétate de potassium et éthylène diamine, tous deux agents de développement :

Il doit être bien compris toutefois que cette façon de faire ne représente qu'une aide au développement mais n'est pas un système de développement assez efficace si utilisé seul.

L'exemple n° 7 comporte cette amélioration. Les sels utilisables dans ce but sont les formiates, acétates, et propionates de calcium, strontium, baryum, zinc, aluminium et magnésium.

6) Le point n° 13 est très important en ce sens qu'il permet à la fois une flexibilité plus grande de fabrication et qu'il procure une nette augmentation de la stabilité avant emploi des systèmes thermiques utilisés.

Comme on voit dans l'exemple n° 7, une concentration importante (40 %) de disulfamate d'éthylène diamine est utilisée dans la couche photosensible. Cette couche ne contient pas de copulant. Ce dernier est employé dans la surcouche, sous forme pigmentaire, dans laquelle se trouve aussi le sel alcalin.

Les copulants utilisables pour cette technique de l'invention sont par exemple :
le 2-3-dioxynaphtalène
l'acide 2-oxy-3-morpholinopropylenaphtoïque
l'acéto-acétanilide
le 2-4,2'-4' tétrahydroxydiphényle sulfure
l'éthanolamide de l'acide alpharesorcylique, etc.
Ces copulants permettent toutes les combinaisons de couleurs souhaitées.

7) Mention a été faite aussi, dans le préambule, du problème posé par le tuilage concave des produits thermodéveloppables.

Ce fait, extrêmement gênant, est dû à l'absorption de l'humidité atmosphérique par les produits chimiques de la couche dorsale : le support se gonfle et la feuille s'incurve après un délai, qui peut varier entre quelques minutes et quelques semaines. Ce phénomène est éliminé dans le cas de papier développant à la vapeur, et ce pour deux raisons :
1) La quantité de produits chimiques utilisée est bien plus faible, ces produits étant dans une couche en contact direct avec la couche sensible.
2) Toutes choses égales, les produits étant sur la face recto, le tuilage est légèrement convexe, ce qui ne gêne pas.
8) L'invention propose enfin quelques améliorations aux machines de développement dites « à sec », afin de les rendre, toutes, capables de traiter les produits « à la vapeur », proposés.

Les machines « à sec possèdent normalement une pompe amenant la solution d'ammoniaque dans un récipient, le « bouilleur», chauffé par une résistance munie d'un thermostat, où le gaz ammoniac est libéré de sa solution et d'où il diffuse la section de développement, elle-même munie de résistances électriques et d'un thermostat.

Dans le cas des papiers « à la vapeur », la solution d'ammoniac est simplement remplacée par de l'eau.

Si le développement s'avère insuffisant, il suffit de régler le thermostat du « bouilleur à une valeur plus élevée et de (ou de) faire de même pour les résistances chauffantes de la section de développement. Si nécessaire, on ajoutera une ou plusieurs résistances.

Un autre moyen consiste à préchauffer l'eau, avant son entrée dans le « bouilleur », au moyen d'une résistance plongeante, par exemple.

Les exemples qui vont suivre feront mieux comprendre l'emploi des divers principes exposés.

### Exemple n° 1

Sur un support papier pour produits diazotypes, on coule d'abord une précouche du type normalement utilisé pour les papiers « dits à sec ».

On coule ensuite une couche dorsale constituée par une solution aqueuse d'acide oxalique à 3 % et de 1 % de dispersion de résine de silicone « Rhodorsil 240 »^{R} de Rhône-Poulenc. (Imperméabilisant).

On coule ensuite la solution photosensible suivante :

La solution (1) est préparée à partir d'une solution d'acide sulfurique diluée et de 0,5 molécules d'éthylène diamine.

On coule et sèche la couche photosensible. On prépare ensuite une dispersion de bicarbonate de sodium (100 kg), broyé dans 150 I de toluène de façon connue en soi, de façon à avoir des grains inférieurs à 10 microns.

On ajoute à cette dispersion un premier liant sous forme d'un volume d'une solution de Movilith 20 (Hoechst), à 50 % dans du toluène. On prépare également une deuxième dispersion constituée par 100 kg de sulfamate d'ammonium et 20 kg de sulfamate d'éthylène diamine, broyés dans 150 I de toluène, avec 30 kg de sulfate de calcium, de façon connue en soi, de manière à avoir des grains inférieurs à 10 microns. On ajoute à cette dispersion 0,5 volume de Dynotal 03 XB et la mélange à la première. Ces deux liants ne sont pas miscibles. On ajoute ensuite 20 % d'une suspension de Cire EL 90^{R} à 20 % dans du toluène. (Cire fusible). On ajoute finalement une dispersion prébroyée de :
5 kg de tétrachlorobisphénol A (stabilisant)
10 kg de toluène.

Ce mélange est coulé par-dessus la couche photosensible et sèche avec de l'air chaud à 70° en 3-4 secondes. On dépose de 6 à 15 g de produits par m².

Le produit héliographique ainsi obtenu se développe de la façon habituelle dans les machines thermiques du type « Chapel »^{R} (Chambéry-France). Il développe également à la vapeur dans les machines dites « à sec », dans lesquelles l'ammoniaque est remplacé par de l'eau dont le débit sera égal à celui de l'ammoniaque normalement utilisé. La température dans la chambre de développement sera de 80-100°.

Cet exemple utilise les principes suivants de la liste : 1-2-5-6-7-8-9.

### Exemple n° 2

Dans la solution photosensible de l'exemple n° 1, on remplace le sulfate acide d'éthylène diamine par la même quantité de sulfate acide d'hexaméthylène diamine.

La couche extérieure est constituée comme suit : on broie de façon connue en soi 100 kg de sulfamate d'ammonium et 50 kg de carbonate de calcium (pigment de séparation). On ajoute ensuite 20 kg du liant « Solpolac 300 »^{R} (Cafaro-Milan). On broie de même 100 kg de bicarbonate de potassium dans 100 I de toluène et ajoute ensuite 30 kg d'une dispersion de « Mobilwax 31 U »^{R} (Cire fusible), à 20 % dans du toluène. On broie enfin 10 kg du composé d'inclusion : Urée/dodécanol (plastifiant masqué), dans 30 kg de toluène et y ajoute 1 kg de Pliolite AC^{R} (liant) de « Goodyear ».

Ces trois dispersions sont mélangées et coulées par-dessus la couche photosensible comme déjà expliqué.

Le produit obtenu montre un développement à la vapeur plus rapide que celui de l'exemple n° 1.

Cet exemple utilise les principes suivants de la liste : 1-2-5-6-7-8-9-10.

### Exemple n° 3

On coule d'abord une précouche du type habituellement utilisée pour les papiers diazotypes « à sec », à laquelle on ajoute 20-40 % de Glascol HA₂ (Allied Colloïds), comme agent freinant le passage de l'humidité par le dos du support.

Sur cette précouche, on coule la couche sensible de l'exemple n° 1, mais sans CINH₄. On coule ensuite, sur la couche photosensible, une solution aqueuse contenant :
1) Sulfamate d'ammonium : 30 % en poids par volume
2) Ethylènediamine monoformiate, monochlorate : 15 %
3) Phosphate monoammonique : 10 %
4) Sulfocyanure d'ammonium : 0,5 %:

Dans cette solution :
2) sert à diminuer le point de fusion de 1)
3) est un absorbeur d'ammoniac à froid, destiné à augmenter la stabilité,
4) élimine le lavage du sel de diazonium de la couche inférieure.

On coule ensuite la couche dorsale de l'exemple n° 1.

On coule finalement la surcouche suivante :
On broie :
Phosphate monosodique 30 kg (absorbeur d'ammoniac à froid)
Bicarbonate de sodium 70 kg (agent de développement)
Acétate de calcium 10 kg (agent anti-odeur et de précipitation de l'acide de stabilisation)

dans 150 I de toluène, de façon à avoir des grains inférieurs à 10 microns.

On ajoute ensuite les liants :
Ethylcellulose N 100: 2 kg
Cire de paraffine (fusion 70°) : 15 kg.

On homogénéise le tout et coule par-dessus la couche précédente en séchant à 50-60°.

Le produit diazotype ainsi obtenu développe dans les mêmes conditions que celui de l'exemple n° 1.

Si l'on traite ce produit dans une machine du type semi-humide, dans laquelle le révélateur est remplacé par de l'eau contenant un peu d'agent mouillant, on obtient également une image bleue.

Cet exemple utilise les principes suivants de la liste : 1-2-3-4-5-6-7-9-12.

### Exemple n° 4

On coule d'abord une précouche d'un type classique. On coule ensuite l'émulsion de l'exemple n° 3. On coule ensuite une première couche dorsale, à base d'eau, constituée comme suit :
1) Ethylènediamine monoacétate monosulfamate 60 % en poids/volume.
2) Nitrate d'ammonium 25 % en poids/volume.
3) Phosphate monoammonique 15 % en poids/volume.

Dans ce mélange, 1) sert à diminuer le point de fusion du mélange. Par ailleurs, l'éthylènediamine produite au cours du développement réduit la nécessité d'une parfaite étanchéité au cours du traitement thermique ou à la vapeur. 3) est un agent de stabilisation, absorbant l'ammoniac pouvant se former à froid sous l'influence de l'humidité.

On coule enfin la deuxième couche dorsale : on broie 90 kg de bicarbonate de potassium et 10 kg de phosphate monosodique dans 150 I de toluène jusqu'à avoir une finesse de grains inférieure à 10 microns.

On broie en 20 1 de toluène, 5 kg du composé d'inclusion Urée/dibutylsébacate, de façon à avoir une finesse de grains inférieure à 10 microns et ajoute cette dispersion à la précédente.

On ajoute ensuite 10 kg de Movilith M 50^{R} et 15 kg de cire Waxrex 2370^{R} (Mobil) et homogénéise le tout.

Cette couche est coulée comme deuxième couche dorsale et séchée.

Le développement du produit fini s'effectue comme déjà expliqué.

Cet exemple utilise les principes suivants de la liste : 1-4-5-6-9-10.

### Exemple n° 5

Sur une précouche du type utilisé pour les produits dits « à sec », on coule la solution photosensible de l'exemple n° 1, ainsi que la même couche dorsale. On prépare ensuite la dispersion broyée à moins de 10 microns :
50 kg de nitrate d'ammonium
20 kg d'hexaméthylène diamine monoformiate monosulfate
30 kg de phosphate monosodique
2 kg d'Inipol 002^{R} (de Prochinor - Paris) (Agent mouillant).
2 kg d'Alcreftal^{R} 1098 x 50 (liant) de Ashland Chemical.
8 kg de Movilith^{R} H 60 (liant).
150 1 de toluène.

On prépare de même une deuxième dispersion :
70 kg monohydroxyde monoformiate de calcium
30 kg bicarbonate de potassium
2 kg Inipol 0₀₂^{R}
20 kg cire de paraffine (fusion environ 70°)
2 kg Elwax^{R} 210 (Dupont) (liant).

On broie également : 5 kg composé d'inclusion thiourée/dibenzoate de triéthylèneglycol, 15 kg de toluène.

On mélange les trois dispersions et coule l'ensemble par-dessus la solution photosensible de la façon habituelle. Le produit terminé développe de la façon habituelle.

Cet exemple utilise les principes suivants de la liste : 1-2-4-5-6-7-8-9-10-11-12.

### Exemple n° 6

On coule d'abord la précouche de l'exemple n° 3. Sur cette précouche, on coule ensuite une solution photosensible préparée selon l'exemple n° 1 dans laquelle le chlorure d'ammonium et de sodium sont remplacés par 25 kg de sulfamate d'ammonium et 10 kg de disulfamate d'éthylènediamine, et le copulant supprimé.

On coule ensuite la couche dorsale de l'exemple n° 1.

On prépare ensuite la dispersion suivante, broyée à moins de 10 microns :
100 kg bicarbonate de sodium
10 kg acide 3-hydroxynaphtalène-2-carboxylique-morpholinopropylamide
10 kg Solpolac 300^{R} (liant)
15 kg cire Oxazoline OWR-170
150 kg toluène.

On prépare une deuxième dispersion :
10 kg composé d'inclusion urée/nonylephénoléthoxylé
20 1 toluène
0,5 1 Inipol 002^{R}
3 kg Uralac 45^{R} (liant)
2 kg Alprodur^{R} CP 646 (liant) de Hoechst.

Les deux dispersions sont mélangées et coulées par-dessus la solution photosensible de la façon déjà décrite.

Le produit terminé développe comme déjà précisé.

Cet exemple utilise les principes suivants de la liste : 1-2-5-6-7-9-10-13.

### Exemple n° 7

On prépare une précouche incorporée à l'émulsion afin de couler l'ensemble en une seule couche :

Cet ensemble est coulé de la façon habituelle. Normalement, une telle formule perd son pigment par frottement dans les machines de développement, ce dernier n'étant pas fixé par un liant.

Dans le cas présent, ce point est sans importance, car on superpose deux autres couches à la première.

La deuxième couche sera constituée comme suit :

Cette couche est coulée et séchée comme déjà indiqué.

La couche dorsale sera par exemple celle de l'exemple n° 1.

La troisième couche est ensuite préparée : on broie comme déjà expliqué 70 kg de bicarbonate de sodium, 20 kg de phosphate monosodique et 10 kg d'acétate de calcium, en 150 I de toluène.

On ajoute ensuite :
15 kg de Solpolac 10^{R} (liant)
5 kg cire Waxrex^{R}31 U (Mbbil)
3 kg Alphtalat^{R}V AC (liant) de Hoechst

On broie de même :
5 kg du composé d'inclusion urée/acide sébacique en 10 kg de toluène, ajoute 2 kg de résine Aroplaz^{R} 2466 (liant) de Archer Daniels, puis ajoute ce mélange à la dispersion.

On coule et sèche de la façon habituelle.

Le développement du produit ainsi préparé donne une image noire.

Cet exemple utilise les principes suivants de la liste : 1-3-4-5-6-7-8-9-12-13.

### Exemple n° 8

Calque laqué.

Sur un support du type « calque », on coule une couche de laque sensibilisée constituée comme suit :

On s'arrange pour déposer environ 4 g/m² en produit sec. On coule ensuite la première surcouche :

On s'arrange pour couler environ 3 g/m² de première surcouche.

On coule ensuite une couche dorsale :

On prépare ensuite la seconde surcouche :

On broie 90 kg de C0₃HNa et 10 kg de P0₄H₂Na dans 150 de toluène et on ajoute :

On homogénéise le tout, puis étend la dispersion par-dessus la première surcouche.

On s'arrange pour couler environ 4 g/m² de seconde surcouche.

La constitution de la seconde surcouche assure au produit fini une surface brillante.

Le développement du calque ainsi obtenu s'effectue comme celui des papiers et donne une image brune.

Cet exemple utilise les principes suivants de la liste : 1-4-5-6-7-9.

## Revendications

1. Matériau diazotype développable à l'eau ou à la vapeur d'eau comprenant un support portant une précouche et une couche superficielle de :
a) une couche diazotype à deux constituants sensible à la lumière contenant un composé diazo sensible à la lumière, un constituant de couplage capable de se coupler avec ledit composé diazo pour former une matière colorante, et
- comme agent de stabilisation un acide non-migrant,
b) au moins une couche d'un système de développement à deux constituants déposé sur la couche sensible à la lumière ou au dos du support, l'un des constituants étant un sel d'amine ou d'ammonium stable à la chaleur, l'autre étant un sel de métal alcalin, et
- des cires fondantes au cours du développement et agissant comme véhicules pour favoriser ledit développement,
- des liants pour chaque constituant du système de développement, et éventuellement,
- des accélérateurs de développement, des composés d'inclusion retenant un acide et des plastifiants,
la couche sensible à la lumière étant déposée sous la forme d'une couche aqueuse, alors que la couche de développement la plus extérieure est déposée sous la forme d'une couche de solvant organique, caractérisé en ce que l'acide non migrant stabilisant la couche sensible à la lumière vis-à-vis du précouplage, est choisi parmi un acide sulfamique N-substitué par un radical aliphatique ayant au moins 6 atomes de carbone, un dérivé monosalifié d'un polyacide avec une amine de 4 à 12 atomes de carbone, ou un sel symétrique ou asymétrique d'un ou plusieurs polyacides monosalifiées par une diamine ou polyamine.

2. Matériau diazotype selon la revendication 1, caractérisé en ce que la couche diazotype a) comprend en outre des produits répulsifs empêchant la pénétration de la couche de développement.

3. Matériau diazotype développable à l'eau ou à la vapeur d'eau selon la revendication 1, caractérisé en ce que, lorsque le système de développement à deux constituants est déposé sous la forme de deux couches adjacentes, le sel d'amine ou d'ammonium de la première couche, déposée sous forme d'une couche aqueuse sur la couche sensible à la lumière, sert à la fois de premier constituant du système de développement et d'agent répulsif empêchant la pénétration de la seconde couche comportant le second constituant du système de développement, déposée sous la forme d'une couche organique.

4. Matériau diazotype selon l'une des revendications 1 à 3, caractérisé en ce que la couche de développement comprend en outre un pigment inerte permettant une meilleure séparation des deux constituants et ainsi une meilleure action de l'eau ou de la vapeur d'eau au cours du développement.

5. Matériau diazotype selon la revendication 2, caractérisé en ce que le produit répulsif est un halogénure de métal alcalin, un halogénure de métal alcalino-terreux, le bromure d'ammonium, ou le chlorure d'ammonium.

6. Matériau diazotype selon la revendication 1 ou la revendication 2, caractérisé en ce que le premier constituant du système de développement est un mélange d'un sel d'ammonium choisi parmi le sulfamate d'ammonium, le nitrate d'ammonium, le monophosphate d'ammonium et le chlorure d'ammonium, et d'un sel d'amine choisi parmi des sels asymétriques de l'éthylènediamine, de l'hexaméthylène- diamine, de la diéthylènetriamine, de la triéthylènetétramine, de la diméthylènediamine, et de la triméthylènediamine.

7. Matériau diazotype selon l'une des revendications 1 à 6, caractérisé en ce que les accélérateurs de développement actifs uniquement au cours du processus de développement sont des composés d'inclusion d'urée ou de thio-urée contenant comme hôte des esters, des alcools ou des cétones ayant plus de 8 atomes de carbone.

8. Matériau diazotype suivant la revendication 4, caractérisé en ce que les pigments inertes utilisés pour séparer les constituants afin de conférer une meilleure stabilité avant l'utilisation et une meilleure activité au cours de l'action de la vapeur d'eau, sont choisis parmi les oxydes de silicium, les kaolins, le talc, les craies, les calcites, les dolomies ou les carbonates de calcium ou de baryum.

9. Matériau diazotype suivant la revendication 1, caractérisé en ce que la couche de développement comprend en outre un composé acide stabilisant supplémentaire, contenu dans la couche de solvant organique, sa fonction acide étant bloquée dans les conditions normales mais devenant actives lorsqu'il est soumis à l'humidité, ledit acide stabilisant étant choisi parmi les composés d'inclusion d'urée et d'acides aliphatiques ayant plus de 5 atomes de carbone, et les produits ayant une fonction acide faible mais capable d'agir comme hôte afin de bloquer les amines éventuellement engendrées en formant un clathrate, lesdits acides faibles étant choisis parmi le bisphénol et ses dérivés, l'hexachlorophène et le bithionol.

10. Matériau diazotype suivant la revendication 1, caractérisé en ce que la couche de développement comprend en outre un adjuvant de développement, utilisé sous la forme de pigments, choisi parmi les semi-hydroxydes de baryum, strontium et calcium, des acides formique, acétique, propionique, butyrique, caproïque, glycolique ou lactique, lesdites substances étant capables d'agir simultanément comme adjuvant de développement en raison de leur groupe OH et comme produit dissimulant l'odeur d'ammoniaque en raison de leur groupe acide volatil et comme agent précipitant lorsque l'agent stabilisant de la couche sensible à la lumière, est du type représenté par les sulfates acides, les phosphates acides et les oxalates acides.

## Claims

1. A water-or steam-developable diazotype material comprising a support carrying a precoat and an overlaying layer of
a) a light-sensitive two component diazotype layer containing a light-sensitive diazo compound, a coupling component capable of coupling with said diazo compound to form a dyestuff, and
- a non-migrating acid as a stabilizing agent,
b) at least a two-component developing system layer coated on the light-sensitive layer or at the backside of the support, one of the components being a heat stable ammonium or amine salt, the other being an alkaline metal salt, and
- waxes melting during the development and acting as vehicles to promote said development,
- binders for each components of the developing system, and possibly,
- developing accelerators, inclusion compounds retaining an acid and plasticizers,
the light-sensitive layer being coated in the form of an aqueous layer, whereas the uppermost developing layer is coated in the form of an organic solvent layer, characterized in that the non-migrating acid stabilizing the light-sensitive layer against pre-coupling, is selected from the group consisting of a sulfamic acid N-substituted by an aliphatic radical having at least 6 carbon atoms, a polyacid derivative monosalified by an amine having 4 to 12 carbon atoms, or a symmetrical or assymmetrical salt of one or several polyacids monosalified by a diamine or polyamine.

2. A diazotype material according to claim 1, wherein the diazotype layer a) further comprises repulsive products preventing the penetration of the developing layer.

3. A water- or steam-developable diazotype material according to claim 1, wherein, when the two-component developing system is coated in the form of two adjacent layers, the amine or ammonium salt of the first layer, coated in the form of an aqueous layer on the light-sensitive layer, is useful both as the first component of the developing system and as a repulsive agent preventing the penetration of the second layer comprising the second component of the developing system, coated in the form of an organic layer.

4. A diazotype material according to any of claims 1 to 3, wherein the developing layer further comprises an inert pigment allowing a better separation of the two components and thus a better action of steam or water during development.

5. A diazotype material according to claim 2, wherein the repulsive product is selected from the group consisting of alkaline metal halide, alkaline earth metal halide, ammonium bromide and ammonium chloride.

6. A diazotype material according to claim 1 or claim 2, wherein the first component of the developing system is a mixture of an ammonium salt selected from ammonium sulfamate, ammonium nitrate, ammonium monophosphate and ammonium chloride, and of an amine salt selected from the group consisting of asymmetrical salts of ethylenediamine, hexamethylenediamine, diethylenetriamine, triethylenetetramine, dimethylenediamine and trimethylenediamine.

7. A diazotype material according to any of claims 1 to 6, wherein the developing accelerators active only during the development are urea or thiourea inclusion compounds containing as a host esters, alcohols or ketones having more than 8 carbon atoms.

8. A diazotype material according to claim 4, wherein the inert pigment used to separate the components for higher stability prior to use and better activity during the steam action, are selected from the group consisting of the silicium oxides, kaolins, talc, chalks, calcites, dolomites, calcium or baryum carbonates.

9. A diazotype material according to claim 1, wherein the developing layer further comprises a supplementary stabilizing acid compound contained in an organic solvent layer, its acid function being blocked under normal conditions but becoming active when subjected to moisture, said stabilizing acid being selected from inclusion compounds of urea and aliphatic acids of more than 5 carbon atoms, and by products having a weak acid function but able to act as a host in order to block the possibly formed amines by forming a clathrate, said weak acids being selected from bisphenol and derivatives thereof, hexachlorophene and bithionol.

10. A diazotype material according to claim 1, wherein the developing layer further comprises a developing aid used in the form of pigments selected from the group consisting of calcium, strontium and baryum semi hydroxides of formic, acetic, propionic, butyric, caproic, glycolic or lactic acids, said substances being able to act simultaneously as developing aids owing to their OH-group, and as ammonia smell hiding products owing to their volatile acid group, and as precipitant of the stabilizing agent of the light sensitive layer, said acid being of the type represented by the acid sulfates, the acid phosphates or the oxalic acid.

## Patentansprüche

1. Mit Wasser oder Wasserdampf entwicklelbares Diazotypiematerial mit einem Träger, der eine Vorschicht und eine Oberflächenschicht aufweist, mit
a) einer zwei Bestandteile enthaltenden, lichtempfindlichen Diazotypieschicht, die eine lichtempfindliche Diazoverbindung, einen Kupplungsbestandteil, der mit der Diazoverbindung unter Bildung eines färbenden Materials zu kuppeln vermag, und
- eine migrationsfreie Säure als Stabilisator enthält,
b) mindestens einer Schicht eines zwei Bestandteile enthaltenden Entwicklersystems, die auf der lichtempfindlichen Schicht oder der Rückseite des Trägers aufgebracht ist, deren einer Bestandteil ein wärmestabiles Amin- oder Ammoniumsalz und deren anderer ein Alkalimetallsalz sind, und die
- Wachse, die im Verlauf der Entwicklung schmelzen und als Trägermaterial zur Begünstigung der Entwicklung dienen,
- Bindemittel für jeden Bestandteil des Entwicklersystems, und gegebenenfalls
- Entwicklungsbeschleuniger, eine Säure enthaltende Einschlußverbindungen und Weichmacher enthält,
wobei die lichtempfindliche Schicht in Form einer wäßrigen Schicht aufgebracht worden ist, während die äußerste Entwicklerschicht in Form einer organischen Lösungsmittelschicht aufgebracht worden ist, dadurch gekennzeichnet, daß die die lichtempfindlichen Schicht gegen vorzeitige Kupplung stabilisierende migrationsfreie Säure aus Sulfaminsäuren, die am Stickstoffatom durch eine aliphatische Gruppe mit mindestens 6 Kohlenstoffatomen substituiert sind, Monosalzderivaten von Polysäuren mit Aminen mit 4 bis 12 Kohlenstoffatomen und symmetrischen oder asymmetrischen Salzen einer oder mehrerer mit einem Diamin oder einem Polyamin ein Monozalz bildenden Polysäuren ausgewählt ist.

2. Diazotypiematerial nach Anspruch 1, dadurch gekennzeichnet, daß die Diazotypieschicht a) zusätzlich die Penetration der Entwicklerschicht verhindernde, abstoßende Produkte enthält.

3. Mit Wasser oder Wasserdampf entwickelbares Diazotypiematerial nach Anspruch 1, dadurch gekennzeichnet, daß dann, wenn das zwei Bestandteile enthaltende Entwicklersystem in Form von zwei benachbarten Schichten abgeschieden ist, das Aminsalz oder Amoniumsalz der ersten Schicht, welches in Form einer wässrigen Schicht auf der lichtempfindlichen Schicht aufgebracht worden ist, gleichzeitig als erster Bestandteil des Entwicklersystems und als abstoßender Bestandteil dient, der das Eindringen der den zweiten Bestandteil des Entwicklersystems enthaltenden und in Form einer organischen Schicht aufgebrachten zweiten Schicht verhindert.

4. Diazotypiematerial nach einem der Ansprüche 1 bis 3, dadurch gekennzeichnet, daß die Entwicklerschicht zusätzlich ein inertes Pigment enthält, welches eine bessere Trennung der beiden Bestandteile und damit eine bessere Wirkung des Wassers oder des Wasserdampfs im Verlaufe der Entwicklung ermöglicht.

5. Diazotypiematerial nach Anspruch 2, dadurch gekennzeichnet, daß das abstoßende Produkt ein Alkalimetallhalogenid, ein Erdalkalimetallhalogenid, Ammoniumbromid oder Ammoniumchlorid ist.

6. Diazotypiematerial nach Anspruch 1 oder 2, dadurch gekennzeichnet, daß der erste Bestandteil des Entwicklersystems eine Mischung aus einem aus Ammoniumsulfamat, Ammoniumnitrat, Ammoniummonophosphat und Ammoniumchlorid ausgewählten Ammoniumsalz und einem aus asymmetrischen Salzen des Ethylendiamins, Hexamethylendiamins, Diethylentriamins, Triethylentetramins, Dimethylendiamins und Trimethylendiamins ausgewählten Aminsalz ist.

7. Diazotypiematerial nach einem der Ansprüche 1 bis 6, dadurch gekennzeichnet, daß die nur im Verlaufe des Entwicklerprozesses aktiven Entwicklungsbeschleuniger Harnstoff- oder Thioharnstoff-Einschlußverbindungen sind, die als eingeschlossene Verbindungen Ester, Alkohole oder Ketone mit mehr als 8 Kohlenstoffatomen enthalten.

8. Diazotypiematerial nach Anspruch 4, dadurch gekennzeichnet, daß die zur Trennung der Bestandteile im Hinblick auf eine bessere Stabilität vor der Benutzung und eine bessere Aktivität im Verlaufe der Einwirkung des Wasserdampfs verwendeten inerten Pigmente aus Siliciumoxiden, Kaolinen, Talcum, Kreiden, Kalziten, Dolimiten und Calcium- oder Bariumcarbonaten ausgewählt sind.

9. Diazotypiematerial nach Anspruch 1, dadurch gekennzeichnet, daß die Entwicklerschicht zusätzlich eine ergänzende stabilisierende saure Verbindung enthält, die in der organischen Lösungsmittelschicht enthalten ist und deren Säuregruppe unter normalen Bedingungen blockiert jedoch unter Einfluß der Feuchtigkeit aktiv ist, welche stabilisierende Säure aus Einschlußverbindungen aus Harnstoff und aliphatischen Säuren mit mehr als 5 Kohlenstoffatomen und Produkten mit einer schwach sauren Gruppe, die jedoch als eingeschlossene Verbindung wirken und eventuell gebildete Amine unter Bildung eines Clathrats zu blockieren vermögen, welche schwachen Säuren aus der Bisphenol und seine Derivate, Hexachlorophen und Bithionol umfassenden Gruppe ausgewählt sind, ausgewählt ist.

10. Diazotypiematerial nach Anspruch 1, dadurch gekennzeichnet, daß die Entwicklerschicht zusätzlich ein Entwicklerhilfmittel enthält, welches in Form von Pigmenten verwendet wird und aus Semihydroxyden von Barium, Strontium und Calcium, Ameisensäure, Essigsäure, Propionsäure, Buttersäure, Capronsäure, Glykolsäure und Milchsäure ausgewählt ist, welche Substanzen aufgrund ihrer OH-Gruppe als Entwicklungshilfsmittel und gleichzeitig aufgrund ihrer flüchtigen Säuregruppe als Mittel zur Beseitigung des Ammoniakgeruches und als Fällungsmittel dann dienen, wenn der Stabilisator der lichtempfindlichen Schicht ein saures Sulfat, ein saures Phosphat oder ein saures Oxalat ist.
